# EUROPÄISCHE PATENTANMELDUNG

(11) **EP 0 154 016 A1**
(43) Veröffentlichungstag der Anmeldung: **11.09.1985**
(21) Anmeldenummer: 84115457.8
(22) Anmeldetag: 14.12.1984
(51) Int. Cl.: C04B 35/58, B22D 11/04, B22D 11/10, B22D 41/02, C21C 5/44, B22C 3/00

(54) **Aus feuerfestem Material bestehendes Bauteil**

(30) Priorität: 21.01.1984 DE 3401999
(71) Anmelder: MANNESMANN Aktiengesellschaft, D-40027 Düsseldorf (DE)
(72) Erfinder: Brockhoff, Reiner, Dipl.-Ing., D-4100 Duisburg 1 (DE); Reichelt, Wolfgang, Prof. Dr. Ing., D-4130 Moers 2 (DE); Voss-Spilker, Peter, Dr.-Ing., D-4152 Kempen (DE)

(57) **Zusammenfassung**

Bei der Erfindung handelt es sich um eine Weiterentwicklung für solche Bauteile, die mit flüssigem Stahl in Berührung kommen. Dies sind sogenannte Stahllaufwege, die bisher aus keramischem Feuerfestmaterial hergestellt werden. Es wurde gefunden, daß die Anlagerung von Feststoffteilchen, insbesondere im rohrförmigen Tauchausguß einer Stranggießanlage, an der Wand des Stahllaufweges vermieden wird, wenn erfindungsgemäß die mit dem flüssigen Stahl in Berührung kommenden Flächen aus Material bestehen, das von Stahl nicht benetzt wird.

Als Material verwendet man Bornitrid (BN) welches als Beschiehtung durch Aufdampfen vorliegt.

Das bauteil besteht aus einem Metall mit einem höheren Schmelzpunkt als Stahl.

Es kann Fertigung von Tauchausgüssen eingesetzt werden.

## Beschreibung

Die Erfindung betrifft eine neuartige und vorteilhafte Ausgestaltung von solchen Bauteilen, die in Stahl herstellenden oder verarbeitenden Einrichtungen mit flüssigem Stahl in Berührung kommen.

Es ist allgemein üblich, für diesen Zweck keramische Werkstoffe, zumeist Silikate, zu verwenden, weil diese den auftretenden Beanspruchungen relativ lange standhalten.

Die Weiterentwicklungen, insbesondere diejenigen, die in der Stranggießtechnik zu verzeichnen sind, haben sich bisher auf die werkstofftechnische Gestaltung der Stahllaufwege kaum ausgewirkt, obwohl dort durchaus Probleme bestehen.

Es wurde nun erkannt, daß sich ganz erhebliche Vorteile und bisher unbekannte Möglichkeiten der Gestaltung solcher Stahllaufwege ergeben, wenn erfindungsgemäß durch Einsatz eines geeigneten Werkstoffes dafür gesorgt wird, daß die mit dem flüssigen Stahl in Berührung kommenden Flächen vom Stahl nicht benetzt werden. Ein Werkstoff, der von flüssigem Stahl nicht benetzt wird, ist z. B. Bornitrid. Für viele Anwendungsfälle der Erfindung ist es zweckmäßig, nur eine dünne Schicht des vom Stahl nichtbenetzbaren Werkstoffs auf Feuerfestmaterial, z. B. konventionellem Keramikmaterial, anzubringen. In anderen Fällen kann die die Beschichtung tragende Wand aus Metall bestehen. Von besonderem Vorteil ist es, wenn diese Wand aus einem Metall besteht, welches eine höhere Schmelztemperatur als Stahl aufweist.

Zur Erläuterung der Erfindung werden nachfolgend einige Anwendungsbeispiele beschrieben:
Wenn Stahl durch ein Rohr oder einen rohrähnlichen Hohlraum fließt, der durch einen aus Feuerfestmaterial bestehenden Hohlkörper gebildet wird, benetzt der Stahl das Feuerfestmaterial. Dadurch wird bewirkt, daß die Strömungsgeschwindigkeit der unmittelbar an der Wand befindlichen Flüssigkeitsschicht Null beträgt (W/Wand = 0).

Handelt es sich bei dem Rohr um den Tauchausguß einer Stranggießeinrichtung, so enthält der flüssige Stahl Feststoffpartikel, die z.B. bei der vorhergehenden Beruhigung mit Aluminium als A1203 entstanden sind. Diese Feststoffteilchen, die, wenn sie gleichmäßig verteilt bleiben, im erstarrten Stahl nicht stören, werden von der Flüssigkeit Stahl transportiert und zwar mit einer Geschwindigkeit, die der örtlichen Geschwindigkeit der Flüssigkeit entspricht. Die Verteilung der örtlichen Geschwindigkeit über den Querschnitt eines üblichen rohrförmigen Tauchausgusses 1 aus Feuerfestmaterial 2 ist in Figur 1 schematisch für laminare Strömung dargestellt. Die Geschwindigkeit unmittelbar an der Wand beträgt Null.

Die im Stahl befindlichen Feststoffteilchen, die in den Randbereichen transportiert werden, lagern sich dann, wenn sie Wandkontakt bekommen, an der Wand an, weil in Wandnähe die Haftkräfte die Strömungskräfte überwiegen. Durch Anlagerung von Feststoffen nimmt der Innendurchmesser des Tauchausgusses immer weiter ab. Diese Erscheinung war bisher unvermeidbar. Um die Notwendigkeit, den Tauchausguß auszuwechseln, möglichst lange aufzuschieben, hat man sich damit geholfen, dem Rohr einen erheblich größeren Durchmesser zu geben, als es ansich erforderlich wäre. Trotz der damit erreichten längeren Lebensdauer blieb aber ein anderer Nachteil bestehen: wenn sich die Feststoffteilchen an der Wand ablagern, brechen gelegentlich größere Teile der Ablagerung aus und gelangen in den Gießstrang. Diese Bruchstücke der Wandkruste sind häufig so groß, daß sie Fehlerstellen im gewalzten Stahl erzeugen. Bereits kleinere mitgerissene Zusammenballungen der Wandablagerungen können sich später beim Tiefziehen des zu Karosserieblech gewalzten Stahls als Streifen auswirken, die vom Lack schlechter als die Umgebung benetzt werden.

Schließlich erfordert die Rücksichtnahme auf die Verengung des Tauchausgusses die Einhaltung eines relativ großen Mindestdurchmessers, wodurch die Anpassung des Tauchausgusses an besonders schmale Kokillen unmöglich ist.

Wird jedoch - wie die Erfindung erkannt hat - dafür gesorgt, daß das die Wand bildende Material 2 nicht benetzt wird, weil sie eine von Stahl nicht benetzbare Beschichtung 3 trägt, ergeben sich die in Figur 2 dargestellten Verhältnisse. Da die Benetzung der Wand unterbleibt, hat auch die in unmittelbarer Nähe der Wand befindliche Flüssigkeitsschicht eine Geschwindigkeit von größer als Null. Die Folge davon ist, daß die Strömungskräfte die Haftkräfte überwiegen und Ablagerungen unterbleiben.

Ein Werkstoff, der von flüssigem Stahl nicht benetzt wird, ist Bornitricl Dieser Werkstoff ist zu teuer, um z. B. einen kompletten Tauchausguß aus ihm zu fertigen. Er eignet sich jedoch als Beschichtungsmaterial, mit dem die Innenflächen des Stahllaufweges überzogen werden. Dabei kann der eigentliche Tauchausguß nach wie vor aus üb-. lichem Feuerfestmaterial bestehen. Das Aufbringen der BN-Schicht kann entweder durch chemisches oder physikalisches Aufdampfen erfolgen. Im ersteren Fall wird Bor in einer Stickstoffatmosphäre verdampft und bildet auf dem Werkstoff eine BN-Schicht. Im zweiten Fall wird BN durch Aufdampfen auf die betreffende Werkstofffläche gebracht. Die Beschichtung mit BN kann außerordentlich dünn sein. Die Wirksamkeit des von flüssigem Stahl nicht benetzbaren Werkstoffs tritt auch bei äußerst dünner Schichtdicke ein.

In der Stranggießtechnik kommen für die Anwendung des erfindungsgemäßen Vorschlags außer Tauchausgüssen, Eingießdüsen, d. h. sehr breite, flache Düsen zum Gießen dünner breiter Brammen, Ausgußsteine und Abrißringe an Horizontalstranggießanlagen in Betracht.

Neue Aspekte ergeben sich auch für den Einsatz der von Stahl nicht benetzbaren Beschichtungswerkstoffe im Zusammenhang mit metallischen Bauteilen. So ist es möglich, den Stahllaufweg als innen mit BN-beschichtetes Metallrohr oder dergleichen zu gestalten, wobei ein Metall verwendet wird, das einen höheren Schmelzpunkt als Stahl hat. Der durchfließende Stahl wird in einem solchen Fall nicht der bisher unvermeidbaren, durch die Wandkühlung verursachte Abkühlung ausgesetzt.

## Patentansprüche

1. Aus feuerfestem Material bestehendes Bauteil, welches, z. B. im Zuge eines Stahllaufweges, mit flüssigem Stahl in Berührung kommt, dadurch gekennzeichnet,
daß die mit dem flüssigen Stahl in Berührung kommenden Flächen aus einem Material bestehen, das durch Stahl nicht benetzbar ist.

2. Bauteil nach Anspruch 1,
dadurch gekennzeichnet,
daß das durch Stahl nicht benetzbare Material eine Beschichtung (3) des Bauteils (1) bildet.

3. Bauteil nach Anspruch 2,
dadurch gekennzeichnet,
daß die Beschichtung aus Bornitrild besteht.

4. Bauteil nach Anspruch 3,
dadurch gekennzeichnet,
daß das Bornitrid durch Aufdampfen auf das Bauteil (1) aufgebracht ist.

5. Bauteil nach den Ansprüchen 1 bis 4,
dadurch gekennzeichnet,
daß das Bauteil aus Metall besteht, das einen höheren Schmelzpunkt als Stahl aufweist.

6. Bauteil nach den Ansprüchen 1 bis 5,
gekennzeichnet durch die Verwendung als Tauchausguß für eine Strang- gießkokille.
